# EUROPÄISCHE PATENTSCHRIFT

(11) **EP 0 532 560 B1**
(45) Veröffentlichungstag und Bekanntmachung des Hinweises auf die Patenterteilung: **13.04.1994**
(21) Anmeldenummer: 91910160.0
(22) Anmeldetag: 05.06.1991
(51) Int. Cl.: B21B 37/00

(54) **VERFAHREN ZUR ERZEUGUNG VON EIGENSPANNUNGSARMEM BAND BEIM WALZEN**
PROCESS FOR THE PRODUCTION OF LOW-RESIDUAL-STRESS ROLLED STRIP
PROCEDE DE FABRICATION D'UN FEUILLARD A FAIBLE CONTRAINTE INTERNE PAR LAMINAGE

(30) Priorität: 05.06.1990 DD 341282
(43) Veröffentlichungstag der Anmeldung: 24.03.1993
(73) Patentinhaber: MANNESMANN Aktiengesellschaft, 40027 Düsseldorf (DE)
(72) Erfinder: KNAUSCHNER, Alfred, D-9200 Freiberg (DE); RICHTER, Bernd, D-9200 Freiberg (DE); POPPE, Gerhard, D-5870 Hemer (DE); HOFMANN, Lutz, D-5757 Wickede (DE)
(74) Vertreter: Meissner, Peter E., Dipl.-Ing.
(86) Internationale Anmeldenummer: DE9100484
(87) Internationale Veröffentlichungsnummer: WO9118688

(56) Entgegenhaltungen:
- EP-A- 0 108 379
- EP-A- 0 173 045
- SU-A- 1 576 216
- IRON AND STEEL ENGINEER March 1972, (Pittsburgh, PA, US), G:P. BERNSMANN : "Lateral material flow during cold rolling of strip", pages 67-71.
- WISSENSCHAFTLICHE ZEITSCHRIFT DER TECHNISCHEN HOCHSCHULE OTTO VON GUERICKE MAGDEBOURG, volume 19, issue 7/8,1975, H. BECKER et al.: "DIE Verteilung der Bandspannung über die Bandbreite als wesentlicher Einfluss bei der Führung des Kaltwalzprozesses", pages 753-761.
- NEUE HüTTE, vol. 20, issue 4, April 1975, (Berlin, DE9, E. KöPSTEIN et al.: "über die örticliche Breitung beim Kaltwalzen breiter Bänder", pages 226-228
- NEUE HüTTE, vol. 26, issue 3, March 1981, (Berlin, DE9, A: KNAUSCHNER : "Ein Berechnungsverfahren für den mittleren Umformwiderstand Kwm beim Flachwalzen", pages 94-99.

## Beschreibung

Die Erfindung betrifft gemäß Oberbegriff von Patentanspruch 1 die Erzeugung von eigenspannungsarmen Band und ist auf dem Gebiet der Metallformung anwendbar.

Beim Walzen von Band wird das Ziel verfolgt, Bandwelligkeit zu vermeiden und zu sichern. daß das Band nach dem Walzen in Längrichtung über die Bandbreite eigenspannungsarm ist. Neuerdings werden hierzu unterschiedliche Stellglieder zur Einstellung des Feinwalzspaltes gezielt eingesetzt. Als derartige Stellglieder dienen u. a. Walzenrückbiegevorrichtungen, in Achsrichtung verschiebbare Zwischenwalzen mit symmetrisch oder unsymmetrisch geformten Walzenballen, verschiebbare Arbeitswalzen, Vorrichtungen zur Schrägstellung der Walzen. ferner die Beeinflussung des thermischen Profils der Walzen durch definierte örtliche Kühlmittelbeaufschlagung sowie im Profil der Walzen veränderliche Stützwalzen. Bei 20-Rollenwalzwerken werden zusätzlich die Stützsättel der äußeren Stützrollen zur Einstellung des Feinwalzspaltes herangezogen (H. Galla. H. Jung: "Walzen von Flachprodukten", Deutsche Gesellschaft für Metallkunde, Informationsgesellschaft, Verlag 1986).

Um diese Stellglieder sinnvoll zur Profilregelung des Feinwalzspaltes mit dem Ziel der Erzeugung von längsspannungsarmem Band einsetzen zu können, werden an modernen Walzanlagen zusätzliche Meßvorrichtungen zur Erfassung des Bandlängsspannungsverlaufes über die Bandbreite eingesetzt. Diese Meßvorrichtungen erfassen den Bandspannungsverlauf u. a. mit speziellen Meßrollen, Taststiften oder über elektromagnetische Kraftwirkungen.

Aus dem gemessenen Bandspannungsverlauf σli können durch Eliminierung der von außen (z. B. durch Haspelzug) während des Walzens aufgebrachten Längsspannung σ̅l der Eigenspannungsverlauf Δσl. i im zugentlasteten Bandstreifen$\text{Δσl, i = σl, i -} \overline{\text{σ}} \text{l}$
+ Eigendruckspannungen
- Eigenzugspannungen
und gemäß dem Hooke'schen Gesetz die Längsdehnungs- oder -stauchungsbeträge$\text{Δεl, i =} \frac{\text{Δσl,i}}{\text{E}}$
+ Längsstauchungsbeträge
- Längsdehnungsbeträge
ermittelt werden (Bild 1).

Es wird das Ziel verfolgt, über die erwähnten Stellglieder den Feinwalzspalt mit Hilfe der von den Meßvorrichtungen laufend anfallenden Signale so einzustellen, daß Bandwelligkeit vermieden und längsspannungsarmes Band erzeugt wird.

Zur richtigen Umwandlung der Bandspannungsmeßwerte Δσ_{l,i} oder Längsdehnungs- und Stauchungsmeßwerte Δεl, i in die für die Korrektur des Feinwalzspaltes erforderlichen Einstellwerte ΔSᵢ sind gesonderte übertragungsfunktionen erforderlich.

Hierbei wurde bisher davon ausgegangen, daß bei fehlender oder nur geringfügiger Breitung des Bandes während des Walzstiches eine Proportionalität zwischen den Δε_{l,i} -Werten und den aus den Dickenprofilen des ein- und auslaufenden Bandes abgeleiteten Deformationswerten Δεh. i
gemäß$\text{Δεl, i = Δεh, i}$
besteht und folglich aus den Δε_{l,i} -Meßwerten die Dickenanstellwerte abgeleitet werden können.

Dabei ist das Bild 2$\text{Δεh, i = εh, i -} \overline{\text{ε}}$
wobei$\text{εh,i =} \frac{{\text{h}}_{\text{0,i}} {\text{- h}}_{\text{1,i}}}{{\text{h}}_{\text{0,i}}}$
und

Die Walzpraxis hat jedoch gezeigt, daß die zum Abbau der Längsspannungen aus den gemessenen Längsdehnungs- und -streckungswerten Δεl, i unter Einbeziehung von Gleichung (3) ermittelten Dickenstellwerte ΔSi, nicht zum angestrebten Ziel führen. Spezielle Untersuchungen (Bernsmann, G.P.; Iron and Steel Engineer, 1972/3, Seiten 67-71). (Becker, H.; Freundel, P.; Wiss. Zeitschrift der TU-Magdeburg 19, 1975, Heft 7/8, Seiten 753-761), (Köpstein, E.; Grigorjan, G. G.; Zeleznow, Ju. D.; Neue Hütte 1975, 4, Seiten 226-228) unter Einbeziehung des ein- und auslaufenden Bandprofils (s. a. Bild 2) ergaben sehr große und stark streuende Abweichungen. die als Korrekturfaktor K_{M} in die Beziehung${\text{Δσl, i = K}}_{\text{M}} \text{. E (εh,i -} \overline{\text{ε}} \text{)}$
eingeführt wurden (Gl. (7) steht analog zu Gl. (2) mit Gl. (3) in Verbindung).

Diese Korrekturfaktoren umfassen Wertebereiche K_{M} = 0,05 .... 0.1 ...0.2. Desgleichen wurde festgestellt, daß mit Bandspannungsmeßgeräten gemessene Längsspannungswerte (Δσl,i) _{gem}viel niedriger sind, als die aus den Dickenprofilen berechneten Längsspannungsänderungen (Δσ_{h,i})_{ber}. So beträgt dieser Unterschied nach Köpstein$\frac{{\text{(Δσl, i)}}_{\text{gem}}}{{\text{(Δσh, i)}}_{\text{ber}}} \text{≈ 0,07.... 0,14}$

Eine Abhängigkeit dieser stark schwankenden Korrekturfaktoren von kennzeichnenden Walzbedingungen konnte nicht erkannt werden. Deshalb bestehen gegenwärtig sehr große Unsicherheiten und Ungenauigkeiten bei der Ermittlung der für die Einstellung des Feinwalzspaltes erforderlichen Anstellwerte ΔSi, aus den von Bandspannungsmeßgeräten erhaltenen Δσl,i - und Δεl,i-Meßwerten, so daß das Walzen von längsspannungsarmem Band erhebliche Probleme bereitet. Die daraus resultierenden Qualitätsmängel der gewalzten Bänder vermindern den Gebrauchswert und haben ökonomische Verluste zur Folge.

Ziel der Erfindung ist es, die Anstellmöglichkeiten für den Feinwalzspalt so einzusetzen, daß längsspannungsarmes Band erzeugt werden kann und dadurch Voraussetzungen geschaffen werden, damit beim Walzen eine höhere Bandqualität erreicht wird und beim Verarbeiten der Bänder und Bleche weniger technologische Schwierigkeiten auftreten.

Der Erfindung Liegt die technische Aufgabe zugrunde, bei der Erzeugung von Längsspannungsarmem Band, wobei in üblicher Weise gewalzt wird, unter Einsatz von Stellgliedern zur Einstellung des Feinwalzspaltes sowie von Meßvorrichtungen für den Verlauf der Bandlängenspannungen über die Bandbreite, den Bandwalzvorgang so zu führen, daß die den realen Walzbedingungen entsprechenden Anstellwerte ΔSi zur Einstellung des Feinwalzspaltes bei der Herstellung von längsspannungsarmem Band ermittelt und benutzt werden.

Erfindungsgemäß wird die Aufgabe unter Ausführung der Verfahrensschritte von Patentanspruch 1 dadurch gelöst, daß während des Walzens durch Stellglieder der Feinwalzspalt in n Streifenelementen jeweils um Stellbeträgt ΔSi eingestellt wird, hierbei jedoch die Anzahl n der Meßabschnitte nicht unbedingt mit der Anzahl der Stellabschnitte übereinstimmen muß, wobei die Stellbeträge ΔSi für die einzelnen Streifenelemente unter Einbeziehung der Fließscheide (Bild 1) laufend in der Weise ermittelt werden, indem vor oder zu Stichbeginn die mittlere Stichabnahme ε̅_{h,ges} sowie der Teilabnahmebetrag ε̅_{h, k}, der die Abnahme von der Fließscheide bis zum Walzspaltaustritt kennzeichnet, ermittelt werden. Der aus beiden Größen gebildete Ouotient ε̅_{h,ges}/ε̅_{h, k} ergibt nach multiplikativer Verknüpfung mit der Enddicke h₁ einen für den jeweiligen Walzstich gültigen Festbetrag$\frac{{\overline{\text{ε}}}_{\text{h, ges}}}{{\overline{\text{ε}}}_{\text{h, k}}} \text{· h₁}$

Nach multiplikativer Verknüpfung dieses Festbetrages mit den vom Bandspannungsmeßgerät für das jeweilige Streifenelement i erhaltenen aktuellen Bandlängungs- oder -stauchungswerten Δε_{l,i} ergeben sich die für die Feineinstellung der Walzspaltkontur erforderlichen Stellbeträge ΔSᵢ als Vorgabewert für die Feineinstellung der Walzspaltkontur, die mittels Stellglied erfolgt.

In Fällen, in denen das Bandspannungsmeßgerät für die jeweiligen Streifenelemente i die Meßwerte nicht als aktuelle Bandlängungs- oder -stauchungswerte Δε_{l, i} anzeigt, sondern als Bandlängsspannungen Δσ_{l,i} werden diese Spannungswerte nach dem Hooke'schen Gesetz zunächst in Bandlängungs- oder -stauchungswerte umgewandelt.

Die Erfindung soll an nachfolgendem Ausführungsbispiel näher erläutert werde. wobei folgende 6rößen einbezogen werden (siehe auch Bild 2):
- h_{o,i}: örtliche Dicke vor dem Stich im i-ten Bandstreifelement,
- h_{i,i},: örtliche Dicke nach dem Stich im i-ten Bandstreifelement,
- h₀: mittlere Banddicke vor dem Stich,
- hi: mittlere Banddicke nach dem Stich,
- hₖ: mittlere Dicke an der Fließscheide (Bild 1),
- lₖ: Abstand der Fließscheide vom Walzspaltaustritt,
- l_{d}: gedrückte Länge des Walzspaltes,
- R: Radius der Arbeitswalzen.
- Bild 1: veranschaulicht den Walzvorgang.

Ein Metallband aus Tiefziehstahl mit einer Breite von 300 mm wird von einer mittleren Ausgangsdicke h₀ = 0,47 mm auf eine mittlere Enddicke hᵢ = 0,34 mm auf einem 20 Rollenwalzwerk mit einem Arbeitswalzenradius R = 21 mm gewalzt. Hierbei beträgt die von der Zughaspel auf das auslaufende Band aufgebrachte äußere Längsspannung σ₁=-180N/mm². Von einem Bandspannungsmeßgerät wird in n = 11 über die Bandbreite gleichmäßig verteilten Streifenelementen die in Tabelle 1, Spalte 2 gemessene Längsspannung σ_{l,i}, registriert. Der nach Gl. (1) für einen Augenblickzustand ermittelte Verlauf der Längsspannung Δσ_{l,i} ist in Spalte 3 der Tabelle 1 dargestellt. Daraus ergeben sich die Längsdehnungs- oder -stauchungsbeträge Δε_{l,i} nach Gl. (2) in Spalte 4 der Tabelle 1.

Erfindungsgemäß werden vor oder zu Stichbeginn ermittelt:${\overline{\text{ε}}}_{\text{h, ges}} \text{=} \frac{\text{h₀ - h₁}}{\text{h₀}}$
mit ε̅_{h, ges} = 0,2766
- die Fließscheidenhöhe hₖ gemäß bekannter Gleichungen (z. B. Knuschner, A.; Freiberger Forschungshefte B 267, VEB Dt. Verlag für Grundstoffindustrie. Leipzig 1989 oder Neue Hütte 1981, 3. Seiten 94-99).${\text{h}}_{\text{k}} {\text{= h₁ + 2 R [1-cos[arc sin (l}}_{\text{k}} {\text{/l}}_{\text{d}} {\text{· l}}_{\text{d}} \text{/2 R)]]}$
   Im vorliegenden Beispiel wird für einen bezogenen Abstand der Fließscheide lₖ/l_{d} = 0,3 die Fließscheide nach Gl. (9) zu
   hₖ = 0,3517 ermittelt.
- der die mittlere Abnahme von der Fließscheide bis zum Walzspaltaustritt kennzeichnende Teilabnahmebetrag$\overline{\text{ε}} \text{h,k =} \frac{{\text{h}}_{\text{k}} \text{- h₁}}{\text{h₀}}$
   Im Beispiel beträgt ε̅_{h,k} = 0,0249.
- der für diesen Walzstich gültige Festbetrag$\frac{{\overline{\text{ε}}}_{\text{h, ges}}}{{\overline{\text{ε}}}_{\text{h, k}}} \text{· h₁}$ nimmt im Beispiel den Wert 3,7773 an.

Während des Walzstiches werden die jeweiligen Stellbeträge ΔSᵢ als Vorgabewerte für die Feineinstellung der Walzspaltkontur ermittelt, indem der für diesen Walzstich gültige Festbetrag von 3,7773 laufend multiplikativ verknüpft wird mit den vom Bandspannungsmeßgerät ermittelten aktuellen Dehnungs- und Stauchungsbeträgen Δε_{l,i}

Auf diese Weise werden in Spalte 5 Tabelle 1 die Anstellbeträge ΔSᵢ erhalten.

Sind die ΔSᵢ -Werte negativ, so wird die Feinwalzspalthöhe h1,i in den zugehörigen Streifenelementen um die angegebenen Werte ΔSᵢ durch geeignete Stellglieder enger gestellt. Positive ΔSᵢ-Werte erforderlich dagegen eine Vergrößerung der Walzspalthöhe h_{1,i} um die angegebenen ΔSᵢ-Werte. Nach dieser Korrektur des Feinwalzspaltes ist das Band Längsspannungsarm. Verändern sich am Bandspannungsgerät die Meßwerte Δε_{l,i} so sind erneut die ΔSᵢ-Werte in der angegebenen Weise zu ermitteln.

## Patentansprüche

1. Verfahren zur Erzeugung von eigenspannungsarmem Band beim Walzen, bei dem in üblicher Weise gewalzt wird und Stellglieder zur Einstellung des Feinwalzspaltes sowie Meßvorrichtungen für den Verlauf der Bandlängsspannung über die Breite eingesetzt werden,
dadurch gekennzeichnet,
daß während des Walzens durch Stellgieder der Feinwalzspalt in n Streifenelementen jeweils um Stellbeträge ΔSᵢ eingestellt wird, hierbei jedoch die Anzahl n der Meßabschnitte nicht unbedingt mit der Anzahl der Stellabschnitte übereinstimmen muß. wobei die Stellbeträge ΔSᵢ, für die einzelnen Streifenelemente unter Einbeziehung der Fließscheide laufend in der Weise ermittelt werden, daß vor oder zu Stichbeginn die mittlere Stichabnahme ε̅_{h, ges} sowie der Teilabnahmebetrag ε̅_{h,k} der die Abnahme von der Fließscheide bis zum Walzspaltaustritt kennzeichnet, ermittelt werden, der daraus gebildete Quotient ε̅_{h, ges}/ε̅_{h,k} mit der mittleren Enddicke h₁ multiplikativ verknüpft und dieser für den jeweiligen Walzstich gültige Festbetrag ε̅_{h,ges}/ε̅_{h,k} · h₁ nach multiplikativer Verknüpfung mit den vom Bandspannungsmeßgerät für das jeweilige Streifenelement i erhaltenen aktuellen Bandlängungs- oder -stauchungswert Δε_{l,i} die jeweiligen Stellbeträge ΔSᵢ für die Feineinstellung darstellt und zur Einstellung benutzt wird.

2. Verfahren nach Anspruch 1,
dadurch gekennzeichnet,
daß in Fällen in denen das Bandspannungsmeßgerät für die jeweiligen Streifenelemente i die Meßwerte nicht als aktuelle Bandlängungs- oder -stauchungswerte Δε_{l,i} anzeigt, sondern als Bandlängsspannungen Δσ_{l,i} diese Spannungswerte nach dem Hooke'schen Gesetz zunächst in Bandlängungs- oder -stauchungswerte umgewandelt werden.

## Claims

1. A method for producing low-internal-stress strip during rolling, in which rolling is performed in conventional manner and positioning members for setting the fine roll nip and measuring devices for the curve of the longitudinal stress of the strip across the width are used,
characterised in that during rolling the fine roll nip is set by positioning members into n strip elements each by positioning amounts ΔSᵢ, but in so doing the number n of the measuring sections does not necessarily have to correspond to the number of the positioning sections, the positioning amounts ΔSᵢ for the individual strip elements being determined continuously, including the neutral point, such that before or at the beginning of the pass the average reduction per pass ε̅_{h, ges} and the partial reduction amount ε̅_{h,k} which characterises the reduction from the neutral point to the exit from the roll nip are determined, the quotient ε̅_{h, ges}/ε̅_{h,k} formed therefrom is multiplicatively joined with the average end thickness h₁ and this fixed amount ε̅_{h, ges}/ε̅_{h,k} · h₁ which is valid for the respective pass after multiplicatively joining with the current strip elongation or strip upsetting value Δε_{l,i} obtained by the strip stress-measuring apparatus for the respective strip element i represents the respective positioning amounts ΔSᵢ for the fine adjustment and is used for setting.

2. A method according to Claim 1, characterised in that in cases in which the strip stress-measuring apparatus for the respective strip elements i indicates the measured values not as current strip elongation or strip upsetting values Δε_{R,i}, but as longitudinal strip stresses Δσ_{l,i}, these stress values are first converted into strip elongation or strip upsetting values in accordance with Hooke's Law.

## Revendications

1. Procédé pour produire un feuillard à faible contrainte propre lors du laminage, pour lequel on lamine de façon usuelle et on utilise des éléments de réglage pour le réglage de façon fine de l'emprise des cylindres, ainsi que des dispositifs de mesure pour le profil de la contrainte longitudinale du feuillard sur la largeur,
caractérisé en ce que, pendant le laminage, l'emprise des cylindres est réglée en n éléments en bande, à chaque fois de valeurs de réglage ΔSᵢ, par les éléments de réglage, le nombre n des segments de mesure ne devant néanmoins pas forcément correspondre au nombre des segments de réglage, les valeurs de réglage ΔSᵢ pour les éléments en bande individuels étant continuellement déterminées, par prise en compte de la ligne de limite d'écoulement, de manière que, avant le début ou au début de la passe, la réduction de passe centrale ε̅_{h, ges}, ainsi que la valeur de la réduction partielle ε̅_{h,k} qui caractérise la réduction de la ligne de limite d'écoulement jusqu'à la sortie de l'emprise des cylindres, sont déterminées, le quotient qui en est formé ε̅_{h, ges}/ ε̅_{h,k} est multiplié par l'épaisseur centrale d'extrémité h₁, et cette valeur fixe ε̅_{h, ges}/ε̅_{h,k}·h₁, valable pour la passe de laminage correspondante, après multiplication par la valeur actuelle Δε_{l,i} d'allongement ou de rétrécissement du feuillard obtenue pour l'élément en bande correspondant i par l'appareil de mesure de la contrainte du feuillard, représente les valeurs de réglage correspondantes ΔSi pour le réglage fin et est utilisée pour le réglage.

2. Procédé selon la revendication 1,
caractérisé en ce que, dans les cas pour lesquels l'appareil de mesure de la contrainte du feuillard indique, pour les éléments en bande correspondants i, les valeurs de mesure, non comme des valeurs actuelles Δε_{l,i} d'allongement ou de rétrécissement du feuillard, mais comme des contraintes longitudinales du feuillard Δσ_{l,i}, valeurs de contrainte sont tout d'abord transformées, conformément à la loi de Hooke, en valeurs d'allongement ou de rétrécissement du feuillard.
